# FASCICULE DE BREVET EUROPEEN

(11) **EP 0 293 301 B1**
(45) Date de publication et mention de la délivrance du brevet: **10.04.1991**
(21) Numéro de dépôt: 88401287.3
(22) Date de dépôt: 26.05.1988
(51) Int. Cl.: E04C 2/32, E04D 3/32

(54) **Plaque profilée de couverture à base de liant hydraulique renforcée de feuillards longitudinaux**
Profilierte Abdeckplatte auf Basis eines hydraulischen Bindemittels mit Längsbewehrungen
Profiled covering panel based on an hydraulic binder with longitudinal reinforcements

(30) Priorité: 27.05.1987 FR 8707424
(43) Date de publication de la demande: 30.11.1988
(73) Titulaire: AMETEX AG, CH-8867 Niederurnen (CH); ETEX, F-75008 Paris (FR); Eternit-Werke Ludwig Hatschek AG, A-4840 Vöcklabruck (AT); REDCO N.V., 1880 Kapelle op den Bos (BE)
(72) Inventeur: Tostain, Georges, F-59227 Saulzoir (FR); Cochet, François, F-59880 Saint Saulve (FR)
(74) Mandataire: Mongrédien, André

(56) Documents cités:
- GB-A- 371 956
- GB-A- 565 883

## Description

La présente invention concerne une plaque profilée à base de liant hydraulique, par exemple en fibres-ciment, renforcée de feuillards longitudinaux et destinée à la couverture des bâtiments. Elle s'applique notamment à une plaque ondulée dont la matrice à base de liant hydraulique est renforcée intérieurement par des feuillards longitudinaux minces en matière organique à faible module d'élasticité.

On connaît déjà des plaques profilées dont la matrice en fibres-ciment est renforcée intérieurement par des bandes ou des rubans très minces et relativement étroits qui sont placés principalement ou entièrement aux endroits où les efforts de traction exercés sur la plaque sont les plus importants. De tels produits, qui ont été décrits dans les documents FR-A-736 561 et IT-A-22 359 BE77, s'avèrent particulièrement intéressants pour la sécurité lorsqu'ils sont utilisés pour la couverture des bâtiments. En effet, en cas de cassure d'une plaque dûe à une surcharge accidentelle, les feuillards maintiennent en place les morceaux cassés en évitant qu'ils ne tombent et constituent de plus une sorte de filet de protection pour le personnel circulant sur les plaques.

On appelle plaque profilée une plaque présentant des parties en creux et des parties en saillie raccordées entre elles par des parties intermédiaires. Les plaques ondulées constituent un cas particulier dans lequel les parties en creux et les parties en saillie ont des formes d'ondes respectivement en creux et en saillie, les parties intermédiaires étant approximativement planes et contenant le point d'inflexion des ondulations. L'invention s'applique essentiellement aux plaques profilées de couverture dans lesquelles les parties en creux ont la forme d'onde, les parties en saillie pouvant avoir une forme quelconque et notamment une forme d'onde dans le cas particulier d'une plaque ondulée.

De façon générale, lorsqu'une charge descendante est appliquée sur une plaque profilée disposée entre des appuis espacés, les parties en saillie de cette plaque supportent une contrainte de compression tandis que les parties en creux supportent une contrainte de traction, les parties intermédiaires reliant ces parties en saillie et en creux constituant une zone neutre.

Par nature, la matrice à base de liant hydraulique, par exemple en fibres-ciment, des plaques profilées de couverture présente une bonne résistance à la compression mais une résistance à la traction moyen- ne. Pour cette raison et comme l'illustre notamment le document FR-A-736 561, lorsque des feuillards sont intégrés à la plaque pour remplir la fonction de la matrice, ces feuillards sont généralement placés dans les zones supportant un effort de traction maximum, c'est-à-dire principalement dans les parties centrales des ondes en creux. Cependant, des essais de vieillissement effectués sous la forme d'un test chaleur/eau, représentatif de l'influence d'une pluie orageuse sur un toit préalablement chauffé par rayonnement solaire, ont montré que la présence de feuillards dans la partie centrale des creux d'ondes d'une plaque profilée en fibres-ciment tend à engendrer un risque de fissuration de la plaque le long des feuillards, diminuant sensiblement les caractéristiques mécaniques de cette plaque et pouvant aller jusqu'à la rendre impropre à une utilisation en couverture de bâtiment.

Par ailleurs, il a aussi été envisagé dans le document FR-A-736 561 de placer les feuillards dans les parties intermédiaires approximativement planes reliant les parties en creux et les parties en saillie de la plaque profilée. Cependant, on a observé que cette disposition des feuillards n'est pas non plus satisfaisante car un effort de traction appliqué sur la plaque se répartit alors sensiblement sur la tranche des feuillards, ce qui conduit à un risque de cassure de ces derniers, quine remplissent plus alors la fonction de filets pare-chute.

Dans le cas particulier d'une plaque profilée de couverture dont les parties en creux ont la forme d'ondes, la présente invention permet, grâce à une disposition originale des feuillards, d'assurer l'effet pare-chute recherché, tout en évitant les fissurations longitudinales qui se produisent lorsque les feuillards sont placés en creux d'ondes, et sans altérer fondamentalement la résistance aux chocs des plaques.

A cet effet, il est proposé conformément à l'invention une plaque profilée de couverture comprenant une matrice à base de liant hydraulique renforcée intérieurement par des feuillards longitudinaux, la plaque présentant des ondes en creux et des parties en saillie raccordées entre elles par des parties intermédiaires approximativement planes, caractérisée par le fait que chaque feuillard est disposé totalement dans une zone d'une onde en creux comprise entre une partie centrale de cette onde et une partie intermédiaire adjacente, cette zone correspondant à un secteur circulaire délimité par deux rayons formant respectivement un angle de 10° et un angle de 45° par rapport à un axe médian de l'onde en creux.

Préférentiellement, le secteur circulaire dans lequel est disposé chaque feuillard est délimité par deux rayons formant respectivement un angle de 18° et un angle de 36° par rapport à l'axe médian de l'onde en creux.

Lorsque la matrice est constituée d'un nombre pair de couches superposées, les feuillards sont placés de préférence entre les couches médianes. Au contraire, lorsque la matrice est constituée d'un nombre impair de couches superposées les feuillards sont placés en dessous de la couche médiane.

Pour tenir compte du profil assymétrique des plaques profilées qui comprennent généralement un bord longitudinal couvrant et un bord longitudinal recouvert, chaque feuillard se trouve disposé du côté du bord longitudinal couvrant, par rapport à l'axe médian de l'onde en creux dans laquelle est placé ce feuillard.

L'invention s'applique avantageusement au cas particulier d'une plaque ondulée dans laquelle les parties en saillie sont des ondes en saillie.

Grâce aux caractéristiques qui viennent d'être décrites, il est possible d'obtenir une plaque de couverture à base de liant hydaulique, et notamment en fibres-ciment renforcée de feuillards et bénéficiant des avantages procurés par la présence de ces feuillards, sans pâtir des inconvénients secondaires pouvant résulter de la présence de corps étrangers dans la matrice (gerçurations ou fissurations longitudinales).

D'autres détails, avantages et caractéristiques de la présente invention apparaîtront plus clairement au vu de la description qui va suivre, faite en référence aux dessins schématiques annexés donnés uniquement à titre d'exemple, illustrant un mode de réalisation de l'invention et dans lesquels:
la figure 1 est une vue en coupe transversale d'une plaque ondulée conforme à l'invention;
la figure 2 est une vue en coupe transversale représentant à plus grande échelle l'une des ondulations de la plaque de la figure 1;
la figure 3 est une vue en coupe longitudinale illustrant le comportement de la plaque ondulée selon l'invention lorsqu'elle est soumise à un essai de résistance aux chocs; et
la figure 4 est une vue similaire à la figure 3, illustrant le comportement d'une plaque dans laquelle les feuillards sont disposés dans les parties intermédiaires, appelées flanc d'onde, selon l'état de la technique, lorsque cette plaque est soumise à un essai de résistance aux chocs.

Sur la figure 1, on a représenté en coupe transversale une plaque ondulée de couverture 1, de dimensions standard, comportant cinq ondes en creux et cinq ondes en saillie, raccordées entre elles par des parties intermédiaires approximativement planes, dans lesquelles se trouvent les points d'inflexion des ondulations, et qui sont habituellement appelées flanc d'onde. La plaque comprend un bord longitudinal couvrant 1a et un bord longitudinal recouvert 1b situés respectivement à gauche et à droite sur la figure 1.

La plaque 1 comprend une matrice en fibres-ciment renforcée longitudinalement par cinq feuillards 2 en polypropylène grené, qui sont disposés conformément à l'invention totalement dans une zone de chaque onde en creux comprise entre une partie centrale de cette onde et le flanc d'onde adjacent, du côté du bord longitudinal couvrant 1a, par rapport à l'axe médian de chacune des ondes en creux. Chacun des feuillards 2 présente une largeur de 9 mm, une épaisseur de 0,7 mm et une résistance à la traction de 165 kg. Les feuillards 2 sont disposés dans la matrice en fibres-ciment, soit entre les couches médianes de cette dernière lorsqu'elle est constituée d'un nombre pair de couches superposées, soit en dessous de la couche médiane lorsque la matrice est constituée d'un nombre impair de couches. Les feuillards sont introduits dans la matrice directement sur le cylindre de mise en forme d'une machine de fabrication telle qu'une machine HATSCHEK, à l'aide d'un dispositif lance feuillards tel que celui qui est décrit dans les documents FRA-935 006 et FR-A-964 883.

Comme l'illustre plus précisément la figure 2, si l'on désigne par A la partie centrale d'une onde en creux de la plaque 1 et par B la partie intermédiaire constituant le flanc d'onde adjacent situé du côté du bord longitudinal couvrant 1a de la plaque par rapport à la partie A, le feuillard 2 est disposé totalement dans une zone C située entre les zones A et B et constituant une partie latérale de l'onde en creux correspondante. Si l'on appelle 0 le centre de l'onde en creux, la zone C correspond à un secteur circulaire délimité par deux rayons formant respectivement un angle a et un angle b par rapport à l'axe médian de l'onde en creux.

La valeur minimale donnée à l'angle a est 10° et la valeur maximale donnée à l'angle b est 45°. Dans le cas d'une plaque ondulée de couverture de dimensions standard, ces valeurs angulaires correspondent à des distances respectivement de 10 mm et de 35 mm du milieu du creux d'onde, selon une corde imaginaire reliant des points situés au centre de la plaque, dans le sens de l'épaisseur de celle-ci.

De préférence, les angles a et b délimitant la zone C dans laquelle est disposé en totalité le feuillard 2 valent respectivement 18° et 36°. Dans le cas d'une plaque ondulée de couverture de dimensions standard, ces valeurs angulaires correspondent à des distances de 15 mm et de 30 mm du milieu du creux d'onde, mesurées de la manière décrite précédemment.

Afin de réaliser des essais comparatifs de résistance aux chocs et de fissuration, trois séries de plaques différentes ont été réalisées:
- plaques A: les feuillards ont été disposés conformément à l'art antérieur dans les parties centrales des ondes en creux 3, au centre de la matrice de fibres-ciment, c'est-à-dire dans la zone A de la figure 2;
- plaques B: les feuillards ont été disposés au niveau du point d'inflexion 4 des flancs d'onde, au centre de la matrice, c'est-à-dire dans la zone B de la figure 2;
- plaques C: les feuillards ont été disposés conformément à l'invention, au centre de la matrice de fibres-ciment, dans la zone C de la figure 2, plus précisément selon un rayon faisant approximativement un angle de 27° par rapport à l'axe médian de l'onde en creux 3, c'est-à-dire à environ 20 mm du milieu de l'onde en creux dans le cas d'une plaque de couverture de dimensions standard.

Comme l'illustrent les figures 3 et 4, pour l'exécution des essais de résistance aux chocs, on a disposé entre des appuis 5 distants d'1,38 m les trois séries de plaques et on a fait tomber sur chacune des plaques un sac de sable de 50 kg. Les résultats enregistrés, en hauteur de lacher du sac avec ou sans traversée de la plaque, sont notés dans le tableau 1 ci-après.

Pour l'exécution du test de fissuration, on a utilisé la méthode dite "chaleur/eau" représentative des contraintes subies par les plaques de couverture d'un toit lors de pluies orageuses. Quatre plaques de chacune des catégories A, B et C ont été posées successivement, de façon traditionnelle, sur une ossature métallique formant charpente et elles ont subi trente cycles successifs, chaque cycle unitaire comprenant neuf heures de chauffe par rampe à infrarouge à une température régulée de 70°C ± 5°C en sommet d'onde, suivies de trois heures d'arrosage par pulvérisation d'eau. Les résultats enregistrés (fissuration longitudinale ou non) sont notés dans le tableau 1 ci-dessous.

Les résultats enregistrés au cours des différents essais montrent que la position des feuillards est particulièrement importante. Les feuillards placés horizontalement en creux d'onde présentent les meilleurs résultats aux chocs. Toutefois, lorsque les renforts sont disposés dans la zone C sur la figure 2, conformément à l'invention, les valeurs obtenues sont pratiquement similaires à celles enregistrées lorsque les feuillards sont placés en creux d'onde. De plus, comme l'illustre la figure 3, lorsque la plaque se casse sous l'effet de la réception de la charge, l'angle α formé entre la plaque et le plan horizontal formé par les appuis 5 est voisin de 10°. Par conséquent, si la résistance à la traction des feuillards est suffisante, ces derniers remplissent bien leur rôle de retenue. La plaque en fibres-ciment, bien que cassée en son centre, demeure alors en place sur les appuis 5.

En revanche et comme l'illustre la figure 4, dans le cas des plaques B dans lesquelles les feuillards sont disposés en flanc d'onde dans la partie B sur la figure 2, ils ne remplissent pas la fonction de retenue souhaitée. En effet, soit ils cassent sous la charge, soit la flèche de la plaque augmente de telle sorte que l'angle β formé entre la plaque et le plan horizontal défini par les appuis 5 lors de la cassure de la plaque est au moins égal à environ 30°. Dans ce dernier cas, il en résulte l'arrachement des fixations, puis la désolidarisation de tout ou partie de la plaque des appuis 5.

Les résultats du test "chaleur/eau" montrent quant à eux que lorsque les feuillards sont disposés dans les creux d'onde (plaque A), la partie centrale correspondante des creux d'onde est fragilisée et conduit à terme à un risque de fissuration longitudinale. Ce phénomène décroît extrèmement rapidement dès que l'on quitte les zones centrales des creux d'onde, de sorte que les plaque C selon l'invention ne présentent pas ce risque.

En conclusion, il apparaît clairement que la disposition des feuillards 2 dans les zones C précédemment définies des ondes en creux des plaques profillées de couverture permet d'assurer l'effet pare-chute recherché, sans altérer la résistance de la plaque qui demeure pratiquement équivalente à celle qui est obtenue selon l'art antérieur en plaçant les feuillards dans la partie centrale des ondes en creux, tout en éliminant les risques de gerçure lors de la mise en forme de la plaque, ainsi que les risques de fissuration longitudinale liés au phénomène chaleur-eau.

Bien que l'invention s'applique avantageusement au cas d'une plaque ondulée, elle s'applique aussi à toutes plaques profilées de couverture présentant des parties en saillie de forme quelconque, dès lors que les parties en creux de cette plaque ont la forme d'ondes.

## Revendications

1. Plaque profilée de couverture comprenant une matrice à base de liant hydraulique renforcée intérieurement par des feuillards longitudinaux (2), la plaque présentant des ondes en creux (3) et des parties en saillie raccordées entre elles par des parties intermédiaires approximativement planes, caractérisée par le fait que chaque feuillard (2) est disposé totalement dans une zone (C) d'une onde en creux (3) comprise entre une partie centrale (A) de cette onde et une partie intermédiaire (B) adjacente, cette zone (C) correspondant à un secteur circulaire délimité par deux rayons formant respectivement un angle de 10° et un angle de 45° par rapport à un axe médian de l'onde en creux.

2. Plaque profilée selon la revendication 1, caractérisée par le fait que le secteur circulaire est délimité par deux rayons formant respectivement un angle de 18° et un angle de 36° par rapport audit axe médian.

3. Plaque profilée selon l'une quelconque des revendications 1 et 2, caractérisée par le fait que, la matrice étant constituée d'un nombre pair de couches superposées, les feuillards (2) sont placés entre les couches médianes.

4. Plaque profilée selon l'une quelconque des revendications 1 et 2, caractérisée par le fait que, la matrice étant constituée d'un nombre impair de couches superposées, les feuillards (2) sont placés en dessous de la couche médiane.

5. Plaque profilée selon l'une quelconque des revendications précédentes, caractérisée par le fait que, la plaque (1) comprenant un bord longitudinal couvrant (1a) et un bord longitudinal recouvert (1b), chaque feuillard (2) se trouve du côté du bord longitudinal couvrant (1a) par rapport à l'axe médian de l'onde en creux (3) dans laquelle est placé ce feuillard.

6. Plaque profilée selon l'une quelconque des revendications 1 à 5, caractérisée par le fait que les parties en saillie sont des ondes en saillie et que la plaque (1) est une plaque ondulée en fibres-ciment.

## Patentansprüche

1. Profildeckplatte mit einer Matrix auf der Basis eines hydraulischen Bindemittels, die im Innern mit longitudinalen Bändern (2) verstärkt ist, wobei die Platte Wellentäler (3) und hervorstehende Teile umfaßt, die untereinander von in etwa ebenen Zwischenteilen verbunden werden, gekennzeichnet durch die Tatsache, daß jedes Band (2) vollständig in einem Bereich (C) eines Wellentals (3) zwischen einem zentralen Teil (A) dieser Welle und einem angrenzenden Zwischenbereich (B) angeordnet ist, wobei dieser Bereich (C) einem Kreissektor entspricht, der von zwei Strahlen begrenzt ist, die jeweils einen Winkel von 10° und einen Winkel von 45° bezüglich einer Mittenachse des Wellentals bildet.

2. Profilplatte nach Anspruch 1, gekennzeichnet durch die Tatsache, daß der Kreissektor von zwei Strahlen begrenzt wird, die jeweils einen Winkel von 18° und einen Winkel von 36° bezüglich der Mittenachse bilden.

3. Profilplatte nach einem der Ansprüche 1 und 2, gekennzeichnet durch die Tatsache, daß die Matrix aus einer geraden Zahl von übereinander angeordneten Schichten besteht und die Bänder (2) zwischen don mittleren Schichten angeordnet sind.

4. Profilplatte nach einem der Ansprüche 1 und 2, gekennzeichnet, durch die Tatsache, daß die Matrix aus einer ungeraden Zahl von übereinander angeordneten Schichten besteht und die Bänder (2) unter der mittleren Schicht angeordnet sind.

5. Profilplatte nach einem der vorhergehenden Ansprüche, gekennzeichnet durch die Tatsache, daß die Platte (1) einen bedeckenden, longitudinalen Rand (1a) und einen bedeckten, longitudinalen Rand (1b) umfaßt und sich jedes Band (2) auf der Seite des bedeckenden, longitudinalen Rands (1a) bezüglich der Mittelachse des Wellentals (3), in dem dieses Band sich befindet, angeordnet ist.

6. Profilplatte nach einem der Ansprüche 1 bis 5, gekennzeichnet durch die Tatsache, daß die vorstehenden Teile Wellenberge sind und daß die Platte (1) eine Wellplatte aus Zementfasern ist.

## Claims

1. Profiled covering plate having a matrix based on a hydraulic cement internally reinforced by longitudinal strips (2), the plate having corrugation valleys (3) and projecting portions interconnected by approximately planar, intermediate portions, characterized in that each strip (2) is completely located in an area (C) of a corrugation valley (3) between a central portion (A) of said corrugation and an adjacent intermediate portion (B), said area (C) corresponding to a circular sector defined by two radii respectively forming an angle of 10° and an angle of 45° relative to a median axis of the corrugation valley.

2. Profiled plate according to claim 1, characterized in that the circular sector is defined by two radii respectively forming an angle of 18° and an angle of 36° relative to said median axis.

3. Profiled plate according to either of the claims 1 and 2, characterized in that, with the matrix being formed by an even number of superimposed layers, the strips (2) are placed between the median layers.

4. Profiled plate according to either of the claims 1 and 2, characterized in that, with the matrix being formed by an uneven number of superimposed layers, the strips (2) are placed below the median layer.

5. Profiled plate according to any one of the preceding claims, characterized in that, the plate (1) having a longitudinal, covering edge (1a) and a longitudinal covered edge (1b), each strip (2) is located on the side of the longitudinal covering edge (1a) relative to the median axis of the corrugation valley (3) in which said strip is placed.

6. Profiled plate according to any one of the claims 1 to 5, characterized in that the projecting portions are corrugation peaks and that the plate is a cement fibre undulated plate.
